# EUROPÄISCHE PATENTSCHRIFT

(11) **EP 0 758 693 B1**
(45) Veröffentlichungstag und Bekanntmachung des Hinweises auf die Patenterteilung: **24.10.2001**
(21) Anmeldenummer: 95112661.4
(22) Anmeldetag: 11.08.1995
(51) Int. Cl.: D04B 1/14

(54) **Halbzeug für Verbundwerkstoff**
Semi-finished product for composite material
Demi-produit pour matériau composite

(43) Veröffentlichungstag der Anmeldung: 19.02.1997
(73) Patentinhaber: BUCK, Alfred, D-72108 Rottenburg (DE)
(72) Erfinder: BUCK, Alfred, D-72108 Rottenburg (DE)
(74) Vertreter: Rüger, Rudolf, Dr.-Ing.

(56) Entgegenhaltungen:
- EP-A- 0 310 200
- WO-A-93/21367
- DE-A- 4 137 406
- DE-A- 4 412 376
- FR-A- 2 568 275
- US-A- 2 608 078

## Beschreibung

Grundsätzlich eignen sich thermoplastische Kunststoffe sehr gut dazu, komplizierte Formteile herzustellen. Hierzu sind unterschiedliche Vorgehensweisen bekannt.

Der thermoplastische Kunststoff kann in Gestalt von Pellets vorliegen und wird in entsprechenden Spritzgußmaschinen aufgeschmolzen und in die Spritzgußform unter Druck eingefüllt. Derartige Formteile haben nur eine begrenzte Festigkeit, die sich ausschließlich aufgrund der Eigenschaften des thermoplastischen Kunststoffes ergibt. Allerdings sind mit dem Spritzgußverfahren bislang im wesentlichen nur Teile hergestellbar, die kein allzu ungünstiges Verhältnis zwischen der Wandstärke und der Fläche der betreffenden Wand aufweisen.

Bei ungünstigeren Verhältnissen, also Teilen, die, bezogen auf ihre flächige Ausdehnung, verhältnismäßig dünn sind, wird eine andere Vorgehensweise bevorzugt, die darin besteht, den thermoplastischen Kunststoff zunächst als große Folie zu extrudieren, die sodann im Tiefziehverfahren in die endgültige Gestalt gebracht wird. Auch diese Teile haben eine geringe Festigkeit. Zum Erhöhen der Festigkeit bleibt nichts anderes übrig, als Fasern einzubetten. In diesem Falle wird eine andere Technik angewendet, die darin besteht, daß lange Glasfasern in ein noch nicht vollständig ausgehärtetes thermoplastisches Harz eingebettet werden und diese zähe Masse in eine Form gegeben wird, in der die Masse in die entsprechende Gestalt umgeformt und ausgehärtet wird. Nachteilig bei diesem Verfahren ist die begrenzte Haltbarkeit des Halbzeugs, das dazu neigt, im Laufe der Zeit vollständig auszuhärten, so daß es nicht mehr die gewünschte, etwa kaugummiartige Konsistenz hat. Im ausgehärteten Zustand kann es in der Regel in komplizierte Formen nicht mehr eingebracht werden.

Es wurde deswegen bereits versucht, in die Form die Fasern einzulegen und anschließend die Form mit dem thermoplastischen Material zu füllen. Auch hierbei sind Probleme aufgetreten, die durch das Fasermaterial hervorgerufen werden, das einerseits von dem thermoplastischen Kunststoff zur Seite gedrückt wird und andererseits eine gleichmäßige Durchdringung verhindert, da das Fasermaterial für den thermoplastischen Kunststoff wie eine Art Filter wirkt.

Die für großflächige Teile bislang praktikabelste Technik besteht darin, auf einen Formkörper ein Glasgewebe oder Glasrovings Schicht für Schicht aufzulaminieren. Diese Laminiertechnik ist außerordentlich aufwendig und deswegen nur bei von Haus aus teuren Gegenständen einigermaßen rentabel.

Darüber hinaus ist es aus der DE-A-41 37 406 bekannt, ein Hybridgarn herzustellen, das aus ca. 64% Kohlenstoffasern und 38% Polyamidfasern besteht. Dieses Garn wird zu einem textilen Flächengebilde verarbeitet, beispielsweise ein Gestrick. Durch Wärmeeinwirkung bei gleichzeitigem Pressen des Gestricks kann daraus ein faserverstärkter Formkörper erzeugt werden. Allerdings hat die Praxis gezeigt, daß dieses Hybridgarn eine extreme statische Aufladung beim Stricken zeigt. Die starke elektrostatische Aufladung behindert den Strickvorgang, so daß ein Stricken oder Wirken parktisch nicht möglich ist. Das Hybridgarn kann nur zu anderen textilen Flächengebilden, wie Geweben, Gelegen und Wickelkörpern verarbeitet werden, also in Verfahren, bei denen die elektrostatische Aufladung nicht auftritt oder nicht stört.

Ferner kann bei dem Hybridgarn der verarbeitende Betrieb das Mischungsverhältnis zwischen den beiden Materialien nicht variieren. Das Mischungsverhältnis ist durch den Aufbau des Hybridgarns fest vorgegeben.

Darüber hinaus ist es aus der WO 93/21367 bekannt, auf einer Rundstrickmaschine ein zweifädiges Gestrick herzustellen. Der eine Faden ist ein-Kupferfaden, während der andere Faden aus Polyamid besteht. Die erzeugte Ware ist eine sogenannte plattierte Ware, bei der sich in das Kupfer auf der einen Seite des textilen Flächengebildes befindet, währen der Kunststoff ausschließlich auf der anderen Seite liegt. Das erzeugte Gebilde diente der Abschirmung von elektrischen Feldern und ist dazu vorgesehen, nachträglich mit Kunststoff umspritzt zu werden.

Die EP 0 310 200 A2 beschreibt Gestricke, die aus zwei Fäden mit unterschiedlichem Schmelzpunkt bestehen. Über die räumliche Verteilung der Fäden in dem Gestrick ist nichts weiter ausgeführt.

Ausgehend hiervon ist es Aufgabe der Erfindung, ein Halbzeug zur Herstellung großflächiger Formteile zu schaffen, das mit geringem Aufwand herstellbar ist.

Diese Aufgabe wird erfindungsgemäß durch ein Halbzeug mit den Merkmalen des Anspruches 1 gelöst.

Die Verwendung der Maschenware, die aus Fäden zweierlei Materials besteht, sorgt dafür, daß in jedem genügend großen Volumenelement des textilen Flächengebildes vergleichbare Mengen des ersten und des zweiten Materials vorhanden sind. Das so hergestellte Halbzeug kann in beliebige Formen eingelegt werden, die lediglich erwärmt werden müssen, um das thermoplastische zweite Material aufzuschmelzen, d.h. auf eine Temperatur oberhalb des Glasumwandlungspunktes zu bringen, so daß es sich stoffschlüssig, d.h. dauerhaft und fest mit den Fäden aus dem ersten Material verbinden kann. Wegen der gleichmäßigen oder gleichförmigen Verteilung der Fäden des zweiten Materials in dem Halbzeug befindet sich der als Bindemittel dienende thermoplastische Kunststoff bereits von Haus aus an derjenigen Stelle, an der er die Fäden des ersten Materials miteinander verkleben soll. Er braucht keine weiten Strecken zu fließen, da unmittelbar das Bindemittel in Gestalt der Fäden aus dem zweiten Material bereitsteht. Deformationen des textilen Flächengebildes durch Fließen des thermoplastischen Materials sind dadurch ebenso ausgeschlossen wie Fehlstellen, hervorgerufen durch einen Mangel an thermoplastischem Kunststoff zum Verbinden der Fäden aus dem ersten Material.

Ferner hat das Halbzeug den Vorteil, daß das Mischungsverhältnis zwischen den beiden Materialien im verarbeitenden Betrieb praktisch beliebig frei wählbar ist.

Eventuell sonst auftretende elektrostatische Aufladung kann dadurch verhindert werden, daß das sich elektrostatisch aufladende Material vor dem Verarbeitungsvorgang entsprechend vorbehandelt wird. Aufgrund der Tatsache, daß beide Materialien getrennt vorbearbeitet werden können, lassen sich Probleme beim Verstricken weitgehend verhindern.

Da der thermoplastische Kunststoff über die gesamte Fläche des Halbzeugs gleichmäßig verteilt zur Verfügung steht, ist die Größe des herzustellenden Fertigfabrikats praktisch unbegrenzt. Durch Übereinanderlegen mehrerer Lagen des erfindungsgemäßen Halbzeugs können beliebig starke und in der Fläche beliebig große Werkstücke ohne weiteres hergestellt werden.

Ein weiterer wesentlicher Vorteil des erfindungsgemäßen Halbzeugs besteht darin, daß fertig ausgehärteter und somit dauerhafter thermoplastischer Kunststoff verwendet wird. Das Halbzeug unterliegt vor der Verarbeitung keiner besonderen Alterung, die eine nachträgliche Verarbeitung erschweren würde. Es ist auch weder klebrig, noch sind besondere Vorsichtsmaßnahmen bei der Handhabung notwendig, wie dies bei manchen, nicht vollständig ausgehärteten Thermoplasten der Fall ist.

Da das Halbzeug aus im wesentlichen nicht miteinander verbundenen einzelnen Fäden besteht, kann es auch leicht in nahezu jede beliebige Form gebracht werden. Einem. Umformen beim Einlegen in das betreffende Formgebungswerkzeug setzt es keine besonderen Kräfte entgegen.

Falls aus bestimmten anderen Gesichtspunkten heraus für das erste Material ein Stoff in Frage kommt, der sich nicht unmittelbar mit dem zweiten Material stoffschlüssig verbindet, besteht die Möglichkeit, die Fäden des ersten Materials mit einem als Haftvermittler dienenden dritten Material vor der Verarbeitung zu beschichten.

Zweckmäßigerweise hat das zweite Material ein Formgedächtnis, derart, daß es bei Erwärmung über eine vorbestimmte Temperatur und anschließende Abkühlung den Verlauf beibehält, den es während der Erwärmung inne hatte. Dadurch kann erreicht werden, daß bei der Herstellung des Halbzeugs die Struktur in bestimmter Weise vorher festgelegt wird, wodurch beispielsweise die von den Fäden des ersten Materials gebildete Struktur unter einer vorbestimmten Vorspannung gehalten werden.

Das erste Material ist vorzugsweise kein organisches Material und kann aus Stoffen wie Metall, Keramik oder anderen anorganischen Verbindungen ausgewählt sein.

Der mechanische Aufbau der Fäden des ersten Materials und der Fäden des zweiten Materials kann entsprechend den mechanischen Anforderungen bei der Herstellung, Verarbeitung oder den Anforderungen an das Fertigprodukt ausgewählt werden. So ist es beispielsweise besonders einfach, wenn die Fäden aus dem zweiten Material Endlosgarne oder Monofile sind, da sich der thermoplastische Kunststoff ohne weiteres in diese Form bringen läßt. Bei Karbonfasern oder ähnlichen Fasern sind Endlosfasern unter Umständen nur bedingt herstellbar, weshalb Garne aus Stapelfasern dort zweckmäßig sein können.

Für die Gestricke oder Gewirke kommen grundsätzlich alle Bindungsarten in Frage, wobei einfache Bindungsarten bevorzugt werden, weil sie die geringste Anzahl von Kreuzungspunkten im Bereich der Maschen aufweisen. Wegen der einfacheren Verarbeitung wird einfaches rechts/links Gestrick bevorzugt, weil bei diesem Gestrick ohne weiteres lange Maschenschenkel erzeugt werden können.

Die langen Maschenschenkel wiederum ergeben eine gute Festigkeit des aus dem erfindungsgemäßen Halbzeug hergestellten Fertigproduktes.

Bei der Maschenware können die Fäden aus dem ersten und dem zweiten Material entweder zufällig verteilt an der Vorder- und der Rückseite liegen, wodurch eine leichte gleichmäßige Durchdringung des aus den ersten Fäden gebildeten Gestricks mit dem thermoplastischen Material erzielt wird. Andererseits kann auch eine sogenannte platierte Ware verwendet werden, bei der sich der thermoplastische Faden ausschließlich auf einer und der nichtthermoplastische Faden auf der anderen Seite befindet. Wird ein solches Halbzeug zum Fertigprodukt verarbeitet, kann durch entsprechende kurze Einwirkung von Wärme eine vollständige Durchdringung des Gestricks aus den Fäden des ersten Materials durch den thermoplastischen Kunststoff verhindert werden, wodurch auf einer Seite der Gestrickcharakter erhalten bleibt.

Die Verarbeitung des Halbzeugs läßt sich vereinfachen, wenn es als eben liegendes Flächengebilde mit einer gewissen inneren Spannung vorfixiert ist. Diese Vorfixierung läßt sich entweder erreichen, indem das Halbzeug auf eine Temperatur erwärmt wird, bei der das zweite Material sich noch nicht stoffschlüssig mit anderen Teilen des Halbzeugs verbindet, aber bereits Formgedächtnis auf den Zustand umprogrammiert wird, den es während der Erwärmung einnimmt. Durch anschließendes Abkühlenlassen auf Umgebungstemperatur behalten dann die Fäden des zweiten Materials im wesentlichen ihre Gestalt, in die sie während des Erwärmens auf die Fixiertemperatur gebracht wurden. Ein solches Halbzeug ist nach wie vor sehr elastisch.

Es besteht auch die Möglichkeit, die Temperatur beim Fixieren weiter zu erhöhen, so weit, bis bereits Teile der Fäden des zweiten Materials beginnen, sich stoffschlüssig mit anderen Teilen des Halbzeugs zu verbinden. Hierdurch entsteht eine punktuelle Verbindung der Fäden des zweiten Materials mit sich selbst oder mit Fäden des ersten Materials. Nach dem Abkühlen auf die Umgebungstemperatur wird wegen der punktuellen Verbindung ein vergleichsweise recht steifes Halbzeug erhalten,das aber dennoch eine begrenzte Beweglichkeit hat und ohne Schaden auch in komplizierte Formen eingelegt werden kann, insbesondere dann, wenn während des Einlegens gleichzeitig durch Heizen die Fixierpunkte wiederum gelöst werden.

Der Anteil an Fäden gleichen Materials richtet sich nach der Festigkeit des Fertigproduktes bzw. dem im Fertigprodukt enthaltenen Bindemittelanteil.

In der Zeichnung sind Ausführungsbeispiele des Gegenstandes der Erfindung dargestellt. Es zeigen:
- Fig. 1: ein Halbzeug in Gestalt eines rechts/links Gestricks mit zufälligem Verlauf der Fäden des zweiten Materials und

Fig. 1 zeigt ein Halbzeug 20 in Gestalt eines textilen Flächengebildes, das von einem rechts/links Gestrick gebildet ist. Das rechts/links Gestrick besteht aus zwei Fäden 4 und 5 aus einem ersten und einem zweiten Material. Diese beiden Fäden 4 und 5 sind gemeinsam verstrickt, und zwar werden sie beim Verstricken so in die Nadeln der jeweiligen Strickmaschine eingelegt, daß willkürlich und zufällig verteilt der Faden 4 oder der Faden 5 an der Vorder- oder rechten Seite des Gestrickes 20 erscheint. So ist beispielsweise bei einer Masche 21 der Faden 4 im linken Maschenschenkel 22 vorne, während er im rechten Maschenschenkel 23 an der vom Betrachter abgewandten Rückseite verläuft.

Das erste Material, aus dem der Faden 4 besteht, ist bevorzugt kein organisches Material, sondern ein Material, das aus den Stoffen Metall, Keramik oder sonstige anorganische Verbindungen wie Mineralfasern ausgewählt ist. Der Faden 5 dagegen besteht aus einem thermoplastischen Kunststoff. Als thermoplastisches Material kommt jeder Kunststoff in Frage, der geeignet ist, sich durch Erwärmen stoffschlüssig mit sich selbst oder dem Material für den ersten Faden 4 zu verbinden. Falls die Haftung unzureichend ist, besteht auch die Möglichkeit, den ersten Faden 4 mit einem dritten Material zu beschichten, das als Haftvermittler oder Haftbrücke zwischen dem zweiten Material und dem ersten Material dient.

Die Fäden 4 können Garne, Spinnfasergarne, Endlosgarne, Monifile, gefachte Garne oder Zwirne sein, ebenso wie die Fäden 5 Garne, Spinnfasergarne, Endlosgarne, Monofile, gefachte Garne oder Zwirne sein können, wobei die Art des Fadens 4 von der Art des Fadens 5 abweichen kann. Zweckmäßigerweise sind die Fäden 5 aus dem zweiten Material, dem thermoplastischen Kunststoff, Endlosgarne oder Monofile oder daraus hergestellte Zwirne, da es ohne weiteres möglich ist, entsprechende Endlosfilamente herzustellen.

Das Gestrick 20 kann als Flachgestrick auf einer Flachstrickmaschine oder als Schlauch auf einer Rundstrickmaschine erzeugt werden. Zweckmäßigerweise wird es unmittelbar nach dem Stricken durch Erwärmen fixiert, wobei zwei Fälle unterschieden werden können. Im einen Fall wird beim Fixieren die Temperatur des Gestricks 20 nur so weit erhöht, daß der aus dem thermoplastischen Kunststoff bestehende Faden 5 noch nicht aufschmilzt, sondern gerade eben kräftefrei den Verlauf annimmt, den das Gestrick 20 während des Fixierens aufgrund außen angreifender Kräfte annimmt. Sodann läßt man das Gestrick 20,ohne die von außen angreifenden Kräfte zu verändern, sich wieder auf Raumtemperatur abkühlen, womit die Fäden 5 aus dem thermoplastischen Kunststoff dauerhaft in die gewünschte Maschenstruktur umgeformt sind. Selbst beim Wegnehmen der äußeren Vorspannkräfte springt das Gestrick 20 nicht mehr in seine ursprüngliche Gestalt zurück. Ein solchermaßen vorfixiertes Gestrick 20 hat praktisch die ursprüngliche Schmiegsamkeit und läßt sich ohne Kraftaufwand in nahezu jede beliebige Form bringen,und das praktisch faltenfrei.

Eine andere Möglichkeit der Vorfixierung besteht darin, die Temperatur des Gestricks 20 so weit zu erhöhen, bis lokal der Faden 5 aus dem thermoplastischen Kunststoff an der Oberfläche klebrig wird und sich an den Kreuzungsstellen mit den darüber oder darunter verlaufenden anderen Fäden 4, 5 stoffschlüssig verbindet. Nach dem Abkühlen auf Umgebungstemperatur ist ein punktuell bereits verfestigtes Gewebe erhalten, das wesentlich steifer ist als das, das erhalten wird, wenn die Erwärmungstemperatur gerade nur so weit getrieben wird, bis das Formgedächtnis des thermoplastischen Kunststoffes auf den anderen Verlauf des Fadens 4 umprogrammiert wird.

Das so erhaltene Gestrick 20 kann beim Verwender in eine beheizbare Form eingelegt werden, die das Halbzeug 1 auf eine Temperatur bringt, bei der die Fäden 5 aus dem zweiten Material aufschmelzen, so daß sich deren Material gleichmäßig über die gesamte Fläche verteilt und dadurch die in dem aufgeschmolzenen Material eingebetteten Fäden 4 aus dem ersten Material stoffschlüssig miteinander durch Verkleben verbindet. Nach dem Erkalten wird ein in sich steifes und verfestigtes Formteil, das auch eben sein kann, erhalten.

Das in Fig. 1 dargestellte Gestrick 20 kann entweder das Fertigprodukt sein, wenn es beispielsweise eine Tapete bilden soll oder es ist ein Halbzeug, aus dem, wie vorher beschrieben, Formteile gepreßt werden können. Beim Pressen stellen die aus dem thermoplastischen Kunststoff bestehenden Fäden den gleichmäßiger verteilten Bindemittelvorrat dar, mit dessen Hilfe die im fertigen Formteil eingebettete Verstärkung aus den verstrickten Fäden 4 eingehüllt ist.

Es hat sich gezeigt, daß besonders feste Formteile erhalten werden können, wenn das Stricken so erfolgt, daß die Maschenschenkel 22, 23 eine Länge von größer 2 mm aufweisen. Vorzugsweise beträgt die Länge der Maschenschenkel 22, 23 zwischen 2 mm und 12 mm, besser zwischen 4 mm und 8 mm. Unter bestimmten Umständen können besonders gute Verhältnisse mit 6 mm Schenkellänge erzielt werden.

Wie vorerwähnt, kann das Verhältnis zwischen der Menge an Bindemittel zu der Menge an Verstärkungseinlage durch das Volumenverhältnis zwischen den Fäden 4 und den Fäden 5 gesteuert bzw. eingestellt werden.

Weil der Faden 4 aus dem thermoplastischen Kunststoff zufällig verteilt an der Vorder- und an der Rückseite des Gestricks 20 liegt, entsteht beim Pressen des Halbzeugs in den entsprechenden Formkörper ein Formkörper, bei dem die Einlage weitgehend in der Mitte verläuft, d.h. an beiden Seiten der Einlage ist thermoplastisches Bindemittel vorhanden.

In der Fig. 1 ist jeweils ein einfaches rechts/ links Gestrick gezeigt. Dieses Gestrick ist auch mit großer Länge der Maschenschenkel verhältnismäßig einfach herzustellen. Allerdings ist das gezeigte rechts /links Gestrick keineswegs die einzige geeignete Bindungsart. Vielmehr kommen auch rechts/rechts/ oder links/links Gestricke sowie gegebenenfalls Interlockware in Betracht. Schließlich versteht sich, daß Halbzeug mit vergleichbaren Eigenschaften auch als Wirkware bzw. Kettenwirkware hergestellt werden kann. Der Vorteil einer Wirkware liegt vor allen Dingen darin, daß das Halbzeug in Richtung parallel zu zwei unter einem spitzen Winkel zueinander verlaufenden Achsen eine recht hohe Zugfestigkeit aufweist.

In jedem Fall ist die Weiterverarbeitung, wie oben beschrieben, wobei ein wesentlicher Vorteil darin besteht, daß der mit verarbeitete Faden 5 oder gegebenenfalls mehrere Fäden 5 aus thermoplastischem Material praktisch keine Alterung aufweisen, womit das Halbzeug 20 oder 30 beliebig lange bis zur Verarbeitung in das Formteil lagerfähig ist. Außerdem ist der Faden 5 aus thermoplastischem Kunststoff bei Umgebungstemperatur nicht klebrig, was bei der weiterverarbeitung ebenfalls einen erheblichen Vorteil darstellt.

Wegen des überall gleichen Mischungsverhältnisses zwischen dem Fadenanteil aus dem ersten Material und dem Fadenanteil aus dem zweiten Material, nämlich dem thermoplastischen Kunststoff, besteht in jedem Volumenelement des Halbzeugs 20 oder 30 der gleiche Vorrat an Bindemittel, gebildet durch den Faden 5 aus thermoplastischem Kunststoff. Beim Verpressen braucht das Bindemittel nur Strecken entsprechend der Größe der Maschenweite zurückzulegen. Dadurch können großtechnisch rationell flächige Formteile hergestellt werden, die sonst nur mit Hilfe einer Laminiertechnik produzierbar wären.

## Patentansprüche

1. Fertigprodukt oder insbesondere zur Herstellung von Formteilen geeignetes Halbzeug (20,30), bestehend aus einer rechts/links gestrickten Maschenware, in der wenigstens ein Faden (4) aus einem ersten Material und wenigstens ein Faden (5) aus einem zweiten Material verarbeitet sind und in der jede Masche von Fäden (4) aus dem ersten Material und von Fäden (5) aus dem zweiten Material gebildet ist.
wobei zumindest das zweite Material thermoplastisch ist,
das zweite Material eine Erweichungstemperatur aufweist, die niedriger liegt als die Erweichungstemperatur des ersten Materials,
das zweite Material ein Material ist, das sich bei Erwärmung über eine vorbestimmte Temperatur stoffschlüssig mit dem ersten Material und mit sich selbst verbindet,
die Fäden (4) aus dem ersten Material und die Fäden (5) aus dem zweiten Material über die Fläche des Flächengebildes gleichmäßig verteilt sind und
die Fäden (4) aus dem ersten Material und die Fäden (5) aus dem zweiten Material zufällig verteilt an der Vorderseite oder an der Rückseite liegen.

2. Fertigprodukt oder Halbzeug nach Anspruch 1, **dadurch gekennzeichnet, daß** die Fäden (4) aus dem ersten Material mit einem dritten Material beschichtet sind.

3. Fertigprodukt oder Halbzeug nach Anspruch 1, **dadurch gekennzeichnet, daß** das zweite Material ein Formgedächtniss aufweist, derart, daß es bei Erwärmung über eine vorbestimmte Temperatur und anschließender Abkühlung den Verlauf beibehält, den es während der Erwärmung inne hatte.

4. Fertigprodukt oder Halbzeug nach Anspruch 1, **dadurch gekennzeichnet, daß** das erste Material kein organisches Material ist.

5. Fertigprodukt oder Halbzeug nach Anspruch 4, **dadurch gekennzeichnet, daß** das erste Material aus den Stoffen Metall, Keramik und sonstige anorganische Verbindungen ausgewählt ist.

6. Fertigprodukt oder Halbzeug nach Anspruch 1, **dadurch gekennzeichnet, daß** die Fäden (4) aus dem ersten Material Garne, Spinnfasergarne, Endlosgarne, Monofile, gefachte Garne oder Zwirne sind oder aufweisen.

7. Fertigprodukt oder Halbzeug nach Anspruch 6, **dadurch gekennzeichnet, daß** zumindest die Fäden (4) aus dem ersten Material Einzelfasern oder Stapelfasern aufweisen.

8. Fertigprodukt oder Halbzeug nach Anspruch 1, **dadurch gekennzeichnet, daß** zumindest die Fäden (4) aus dem ersten Material gedrehte Garne sind.

9. Fertigprodukt oder Halbzeug nach Anspruch 1, **dadurch gekennzeichnet, daß** die Fäden (5) aus dem zweiten Material Garne, Spinnfasergarne, Endlosgarne, Monofile, gefachte Garne oder Zwirne sind oder aufweisen.

10. Fertigprodukt oder Halbzeug nach Anspruch 9, **dadurch gekennzeichnet, daß** zumindest die Fäden (5) aus dem zweiten Material Einzelfasern oder Stapelfasern aufweisen.

11. Fertigprodukt oder Halbzeug nach Anspruch 9, **dadurch gekennzeichnet, daß** zumindest die Fäden (5) aus dem zweiten Material gedrehte Garne sind.

12. Fertigprodukt oder Halbzeug nach Anspruch 1, **dadurch gekennzeichnet, daß** die Maschenware (20, 30) in zumindest einer Richtung vorgedehnt und in der gedehnten Stellung fixiert ist.

13. Fertigprodukt oder Halbzeug nach den Ansprüchen 1 und 18, **dadurch gekennzeichnet, daß** die Richtung parallel zu den Maschenstäbchen liegt.

14. Fertigprodukt oder Halbzeug nach Anspruch 1, **dadurch gekennzeichnet, daß** die Maschen (21) der Maschenware Maschenschenkel (22,23) mit einer Länge zwischen 2 mm und 12 mm vorzugsweise zwischen 4 mm und 8 mm bevorzugt um 6 mm aufweisen.

15. Fertigprodukt oder Halbzeug nach Anspruch 12, **dadurch gekennzeichnet, daß** zum Fixieren das textile Flächengebilde (20,30) auf eine Temperatur erwärmt wird, bei der es eine der Vordehnung entsprechende Gestalt annimmt, die es nach dem Abkühlen auf die Umgebungtemperatur beibehält.

16. Fertigprodukt oder Halbzeug nach Anspruch 12, **dadurch gekennzeichnet, daß** zum Fixieren das textile Flächengebilde (20,30) auf eine Temperatur erwärmt wird, bei der sich zumindest einige Fäden (5) aus dem zweiten Material stoffschlüssig mit den Fäden (5) aus dem zweiten Material oder dessen Beschichtung verbinden.

17. Fertigprodukt oder Halbzeug nach Anspruch 1, **dadurch gekennzeichnet, daß** der Volumenanteil an dem zweiten Material bezogen auf den Volumenanteil des ersten Materials zwischen 10% und 60% vorzugsweise zwischen 10% und 40% beträgt.

18. Tapete bestehend aus einem Fertigprodukt oder Halbzeug nach einem oder mehreren der vorhergehenden Ansprüche.

## Claims

1. Finished product or semi-finished product (20, 30) suitable in particular for producing moulded parts, consisting of a plain knit fabric in which at least one thread (4) is processed from a first material and at least one thread (5) is processed from a second material and in which each loop is formed from threads (4) of the first material and from threads (5) of the second material, wherein at least the second material is thermoplastic,
the second material has a softening temperature which is lower than the softening temperature of the first material, the second material is a material which bonds by self substance with the first material and with itself when heated above a predetermined temperature,
the threads (4) of the first material and the threads (5) of the second material are uniformly distributed over the surface of the fabric and
the threads (4) of the first material and the threads (5) of the second material lie randomly distributed on the right side or on the reverse side.

2. Finished product or semi-finished product according to Claim 1, **characterised in that** the threads (4) of the first material are coated with a third material.

3. Finished product or semi-finished product according to Claim 1, **characterised in that** the second material has a shape memory such that when heated above a predetermined temperature and subsequently cooled it retains the shape which it had during heating.

4. Finished product or semi-finished product according to Claim 1, **characterised in that** the first material is not an organic material.

5. Finished product or semi-finished product according to Claim 4, **characterised in that** the first material is selected from the substances metal, ceramic and other inorganic compounds.

6. Finished product or semi-finished product according to Claim 1, **characterised in that** the threads (4) of the first material are or comprise yarns, spun yarns, continuous filament yarns, monofilaments, folded yarns or ply yarns.

7. Finished product or semi-finished product according to Claim 6, **characterised in that** at least the threads (4) of the first material comprise single fibres or staple fibres.

8. Finished product or semi-finished product according to Claim 1, **characterised in that** at least the threads (4) of the first material are twisted yarns.

9. Finished product or semi-finished product according to Claim 1, **characterised in that** the threads (5) of the second material are or comprise yarns, spun yarns, continuous filament yarns, monofilaments, folded yarns or ply yarns.

10. Finished product or semi-finished product according to Claim 9, **characterised in that** at least the threads (5) of the second material comprise single fibres or staple fibres.

11. Finished product or semi-finished product according to Claim 9, **characterised in that** at least the threads (5) of the second material are twisted yarns.

12. Finished product or semi-finished product according to Claim 1, **characterised in that** the knitted fabric (20, 30) is pre-elongated in at least one direction and set in the elongated position.

13. Finished product or semi-finished product according to Claims 1 and 18, **characterised in that** the direction lies parallel to the wales.

14. Finished product or semi-finished product according to Claim 1, **characterised in that** the loops (21) of the knitted fabric have loop shanks (22, 23) of a length between 2 mm and 12 mm and preferably between 4 mm and 8 mm, preferably around 6 mm.

15. Finished product or semi-finished product according to Claim 12, **characterised in that**, for setting, the textile fabric (20, 30) is heated to a temperature at which it adopts a form which corresponds to the pre-elongation and which it retains following cooling to ambient temperature.

16. Finished product or semi-finished product according to Claim 12, **characterised in that**, for setting, the textile fabric (20, 30) is heated to a temperature at which at least some threads (5) of the second material bond by self substance with the threads (5) of the second material or the coating thereof.

17. Finished product or semi-finished product according to Claim 1, **characterised in that** the proportion by volume of the second material, related to the proportion by volume of the first material, is between 10% and 60%, preferably between 10% and 40%.

18. Tapestry consisting of a finished product or semi-finished product according to one or more of the preceding Claims.

## Revendications

1. Produit fini ou produit semi-fini (20, 30) approprié pour la fabrication de pièces de forme, se composant d'un tissu maillé et tricoté droite/gauche dans lequel au moins un fil (4) d'une première matière et au moins un fil (5) d'une deuxième matière sont traités, et dans lequel chaque maille est constituée de fils (4) de la première matière et de fils (5) de la deuxième matière,
où au moins la deuxième matière est thermoplastique,
où la deuxième matière présente une température de ramollissement qui est plus basse que la température de ramollissement de la première matière,
où la deuxième matière est une matière qui, lors du réchauffement au-delà d'une température prédéterminée, se combine avec la première matière et avec elle-même pour former une étoffe,
où les fils (4) de la première matière et les fils (5) de la deuxième matière sont répartis de façon uniforme sur la surface du dessin de surface, et
où les fils (4) de la première matière et les fils (5) de la deuxième matière sont répartis de façon aléatoire sur la face d'endroit ou sur la face d'envers.

2. Produit fini ou produit semi-fini selon la revendication 1, **caractérisé en ce que** les fils (4) de la première matière sont recouverts d'une troisième matière.

3. Produit fini ou produit semi-fini selon la revendication 1, **caractérisé en ce que** la deuxième matière présente une mémoire de forme, de façon telle que, lors du réchauffement au-delà d'une température prédéterminée et lors du refroidissement qui s'ensuit, cette deuxième matière conserve la texture qu'elle a au cours du réchauffement.

4. Produit fini ou produit semi-fini selon la revendication 1, **caractérisé en ce que** la première matière n'est pas une matière organique.

5. Produit fini ou produit semi-fini selon la revendication 4, **caractérisé en ce que** la première matière est sélectionnée parmi les matières telles que le métal, la céramique et d'autres composés inorganiques.

6. Produit fini ou produit semi-fini selon la revendication 1, **caractérisé en ce que** les fils (4) de la première matière sont ou présentent des fils à fibres textiles, des filaments sans fin, des monofils, des fils assemblés ou des fils retors.

7. Produit fini ou produit semi-fini selon la revendication 6, **caractérisé en ce que** au moins les fils (4) de la première matière présentent des monofibres ou des fibres discontinues.

8. Produit fini ou produit semi-fini selon la revendication 1, **caractérisé en ce que** au moins les fils (4) de la première matière sont des fils tors.

9. Produit fini ou produit semi-fini selon la revendication 1, **caractérisé en ce que** les fils (5) de la deuxième matière sont ou présentent des fils à fibres textiles, des filaments sans fin, des monofils, des fils assemblés ou des fils retors.

10. Produit fini ou produit semi-fini selon la revendication 9, **caractérisé en ce que** au moins les fils (5) de la deuxième matière présentent des monofibres ou des fibres discontinues.

11. Produit fini ou produit semi-fini selon la revendication 9, **caractérisé en ce que** au moins les fils (5) de la deuxième matière sont des fils tors.

12. Produit fini ou produit semi-fini selon la revendication 1, **caractérisé en ce que** le tissu maillé (20, 30) est pré-étiré au moins dans une direction et **en ce qu'**il est fixé en position d'étirage.

13. Produit fini ou produit semi-fini selon les revendications 1 et 12, **caractérisé en ce que** la direction est parallèle aux colonnes de mailles.

14. Produit fini ou produit semi-fini selon la revendication 1, **caractérisé en ce que** les mailles (21) du tissu maillé présentent des mailles dont les côtés (22, 23) ont une longueur comprise entre 2 mm et 12 mm, de préférence entre 4 mm et 8 mm et, de préférence, de 6 mm.

15. Produit fini ou produit semi-fini selon la revendication 12, **caractérisé en ce que** le dessin de surface textile (20, 30) est chauffé, pour la fixation, à une température où le dessin de surface prend une forme correspondant au pré-étirage, cette forme étant conservée après refroidissement à température ambiante.

16. Produit fini ou produit semi-fini selon la revendication 12, **caractérisé en ce que** le dessin de surface textile (20, 30) est chauffé, pour la fixation, à une température où au moins quelques fils (5) de la deuxième matière se combinent aux fils (4) de la première matière, ou de son revêtement, pour former une étoffe.

17. Produit fini ou produit semi-fini selon la revendication 1, **caractérisé en ce que** la part de volume de la deuxième matière par rapport à la part de volume de la première matière est comprise entre 10 % et 60 %, de préférence entre 10 % et 40 %.

18. Tapis se composant d'un produit fini ou d'un produit semi-fini selon l'une quelconque ou plusieurs des revendications précédentes.
